# FASCICULE DE BREVET EUROPEEN

(11) **EP 1 969 155 B1**
(45) Date de publication et mention de la délivrance du brevet: **15.08.2012**
(21) Numéro de dépôt: 06819672.4
(22) Date de dépôt: 22.11.2006
(51) Int. Cl.: C23C 18/12

(54) **PROCEDE DE REALISATION D'UN REVETEMENT A BASE D'UNE CERAMIQUE OXYDE CONFORME A LA GEOMETRIE D'UN SUBSTRAT PRESENTANT DES MOTIFS EN RELIEF**
VERFAHREN ZUR HERSTELLUNG EINER MIT DER GEOMETRIE EINES SUBSTRATS MIT RELIEFMUSTERN KONFORMEN BESCHICHTUNG AUF KERAMIKOXIDBASIS
METHOD FOR PRODUCING A CERAMIC OXIDE BASED COATING CONFORMABLE WITH THE GEOMETRY OF A SUBSTRATE HAVING RELIEF PATTERNS

(30) Priorité: 23.11.2005 FR 0553554
(43) Date de publication de la demande: 17.09.2008
(73) Titulaire: Commissariat à l'Énergie Atomique et aux Énergies Alternatives, 75015 Paris (FR)
(72) Inventeur: LEBRETTE, Séverine, F-37000 Tours (FR); BOY, Philippe, F-37300 Joue Les Tours (FR); BELLEVILLE, Philippe, F-37000 Tours (FR); MONTOUILLOUT, Yves, F-45130 Le Bardon (FR)
(74) Mandataire: Ilgart, Jean-Christophe
(86) Numéro de dépôt international: PCT/EP2006/068767
(87) Numéro de publication internationale: WO 2007/060180

(56) Documents cités:
- WO-A-03/024871
- STILLWAGON L E ET AL: "PLANARIZATION OF SUBSTRATE TOPOGRAPHY BY SPIN COATING" JOURNAL OF THE ELECTROCHEMICAL SOCIETY, ELECTROCHEMICAL SOCIETY. MANCHESTER, NEW HAMPSHIRE, US, vol. 134, no. 8A, août 1987 (1987-08), pages 2030-2037, XP000840104 ISSN: 0013-4651

## Description

### DOMAINE TECHNIQUE

La présente invention a pour objet un procédé de réalisation d'un revêtement à base d'une céramique oxyde conforme à la géométrie d'un substrat présentant des motifs en relief, en particulier des motifs de taille micronique.

Le domaine technique général de l'invention peut donc être défini comme celui des revêtements en céramique pour subtrat.

Les revêtements ont, par exemple, pour fonction de modifier les propriétés d'un substrat, telles que les propriétés mécaniques, les propriétés thermiques, les propriétés électriques et les propriétés chimiques, les propriétés optiques.

Les revêtements de substrat trouvent donc leur application dans de nombreux domaines tels que la microélectronique, l'optique ou encore l'énergie.

Ainsi, dans le domaine de la microélectronique, la tendance est d'aller vers des systèmes de taille de plus en plus réduite, impliquant la mise en oeuvre de structures en relief pour augmenter notamment la surface active de ces structures. La réalisation de telles structures nécessite de savoir les revêtir par des couches minces céramiques, présentant généralement des propriétés diélectriques.

Dans le domaine de l'énergie, en particulier celui des piles à combustible, la tendance est d'aller vers des systèmes portatifs, dont l'encombrement est de quelques millimètres et comprenant des composants dont les dimensions critiques sont de l'ordre de 0,1 à 10 µm. Leur fabrication nécessite la réalisation de revêtements sur des substrats de géométrie complexe, tels que des revêtements en LiCoO₂ faisant office de cathode.

Enfin, dans le domaine de l'optique, en particulier dans les systèmes photoniques, la tendance est également à la miniaturisation, notamment, des réseaux de diffraction. Ces réseaux de diffraction se présentent généralement, dans les systèmes photoniques, sous forme de tunnels présentant à leur surface des motifs de taille micronique. La réalisation de revêtements en céramique sur ces systèmes contribue généralement à apporter une meilleure résistance à ces systèmes optiques.

Que ce soit dans le domaine de la microélectronique, de l'énergie et de l'optique, les revêtements en céramique se doivent de présenter une épaisseur uniforme sur les substrats sur lesquels ils sont déposés, et ce de manière à assurer une uniformité des propriétés apportées par ces revêtements.

Les procédés de dépôt de revêtement · d'oxyde peuvent être classés en deux catégories : à savoir, d'une part, les procédés par voie sèche et, d'autre part, les procédés par voie humide.

Par voie sèche, on distingue principalement dans la littérature, pour les dépôts de revêtements sur des substrats à motifs microniques, le dépôt chimique en phase vapeur (connu sous l'abréviation CVD pour « Chemical Vapor Déposition »), le dépôt physique en phase vapeur (connu sous l'abréviation PVD pour « Physical Vapor Déposition ») dont une variante spécifique est l'implantation ionique.

Le dépôt chimique en phase vapeur est une méthode dans laquelle les composés volatils du matériau à déposer sont transformés en espèces réactives, telles que des radicaux générés par micro-ondes, par torches à plasma...etc, formant ainsi une phase vapeur, qui réagit avec le substrat chauffé, pour donner un revêtement. Les composés volatils du matériau à déposer sont éventuellement dilués dans un gaz porteur, tel que du dihydrogène. Cette méthode présente un certain nombre d'avantages parmi lesquels on peut citer une bonne sélectivité des dépôts, une bonne adaptabilité dans les chaînes de production. Toutefois, cette méthode présente les inconvénients suivants :
- les revêtements obtenus sont peu denses ;
- ils sont souvent contaminés par des gaz très réactifs issus de la réaction chimique (hydrogène, halogènes) ;
- ils présentent une mauvaise adhérence au substrat ;
- les revêtements présentent une mauvaise acuité au niveau des arêtes des motifs en relief.

Une méthode plus avantageuse peut consister à réaliser les revêtements par dépôt physique en phase vapeur, tels que l'évaporation, la pulvérisation et l'ablation. Par exemple, l'évaporation consiste simplement à évaporer ou sublimer le matériau à déposer dans un creuset sous vide en le chauffant à haute température. Le matériau évaporé est déposé par condensation sur le substrat à recouvrir et une couche est formée sur le substrat. Bien que cette méthode permette d'obtenir des couches plus denses, cette méthode se révêle être difficile à mettre en oeuvre, de par l'appareillage à utiliser, et de coût élevé, et n'assure pas une épaisseur de couches uniforme sur des substrats présentant des motifs en relief.

En résumé, que ce soit par CVD ou PVD, les revêtements sur des substrats présentant des motifs de taille micronique obtenus par ces techniques ne présentent pas une épaisseur uniforme sur toute la longueur de dépôt et présentent, en particulier, des surépaisseurs au niveau des arêtes des motifs en relief. Ceci peut engendrer, lorsque les substrats ainsi revêtus sont destinés à être utilisés comme composants électroniques, des variations de capacité ainsi que des risques de claquage au niveau des arêtes des motifs en relief.

Certains auteurs ont utilisé le procédé sol-gel pour constituer des solutions de dépôt pour des substrats présentant des motifs en relief (Journal of the European Ceramic Society, 199, 18(3), p.255-260 [1] ; Journal of Materials Research, 2003, 18(5) ; p.1259-1265 [2]). Toutefois, il s'agit dans ces documents de réaliser des moulages (c'est-à-dire l'empreinte négative) du substrat et en aucun cas de réaliser un revêtement d'épaisseur uniforme épousant la forme du substrat.

Il existe ainsi un véritable besoin concernant un procédé de réalisation d'un revêtement conforme à la géométrie d'un substrat présentant des motifs en relief, qui ne présente pas les inconvénients rencontrés dans l'art antérieur avec les techniques par voie sèche.

### EXPOSÉ DE L'INVENTION

Le but de l'invention est atteint par un procédé de réalisation d'un revêtement en céramique oxyde conforme à la géométrie d'un substrat présentant des motifs en relief comprenant :
- une étape de dépôt sur ledit substrat d'une couche de solution sol-gel précurseur de ladite céramique par trempage retrait;
- une étape de traitement thermique de ladite couche en vue de la transformer en ladite céramique ;
lesdites étapes étant éventuellement répétées une ou plusieurs fois, caractérisé en ce que la solution sol-gel précurseur de ladite céramique est préparée par un procédé comprenant successivement les étapes suivantes :
a) préparer une première solution par mise en contact du ou des précurseurs moléculaires de métaux et/ou métalloïdes destinés à entrer dans la constitution de la céramique avec un milieu comprenant un solvant comprenant au moins deux fonctions -OH et éventuellement un monoalcool aliphatique ;
b) mettre au repos la solution obtenue en a) pendant un temps suffisant nécessaire à l'obtention d'une solution présentant une viscosité sensiblement constante ;
c) diluer à un taux prédéterminé la solution obtenue en b) avec un solvant présentant une viscosité plus faible que celle du solvant comprenant au moins deux fonctions-OH utilisé dans l'étape a).

Selon l'invention, par solvant miscible, on entend, un solvant qui peut se mélanger au solvant comprenant au moins deux fonctions -OH et le cas échéant au monolalcool aliphatique en formant un mélange homogène, et ceci en toutes proportions à température ambiante, c'est-à-dire à une température de l'atmosphère environnante, généralement comprise entre 20 et 25°C.

Le procédé de l'invention, mettant en oeuvre la technologie sol-gel pour constituer la solution de dépôt, présente les avantages suivants :
- il permet de réaliser des revêtements sur des surfaces complexes de tailles diverses et sans nécessiter d'équipement lourd ;
- il permet d'obtenir des dépôts homogènes en composition;
- du fait que le mélange des espèces se déroule à l'échelle moléculaire, il est possible de réaliser facilement par ce procédé des oxydes complexes comportant, par exemple, trois éléments ou plus et de contrôler la stoechiométrie.

De plus, le procédé de l'invention permet avantageusement d'obtenir des revêtements conformes à la géométrie du substrat, c'est-à-dire des revêtements présentant une épaisseur sensiblement uniforme sur toute la longueur de dépôt grâce notamment aux propriétés de stabilité de la solution sol-gel obtenue préalablement au dépôt.

Selon l'invention, les céramiques oxydes constituant le revêtement peuvent être choisies parmi les oxydes à structure pérovskite tels que le zircono-titanate de plomb (connu sous l'abréviation PZT), le titanate de baryum, le titanate de baryum et de strontium (connu sous l'abréviation BST), le titanate de plomb, de niobium et de zinc (connu sous l'abréviation PZNT), le niobate de zinc et de plomb (connu sous l'abréviation PZN), le niobate de magnésium et de plomb (connu sous l'abréviation PMN), le titanate de plomb (connu sous l'abréviation PT), le niobate de potassium et de calcium, le titanate de bismuth et de potassium (connu sous l'abréviation BKT), le titanate de bismuth et de strontium (connu sous l'abréviation SBT), le tantalate de potassium (connu sous l'abréviation KLT), les solutions solides de PMN et PT.

Les céramiques oxydes constituant le revêtement peuvent être également choisies parmi les oxydes simples, tels que SiO₂, HfO₂, ZrO₂, Al₂O₃ et Ta₂O₅.

Ainsi, le procédé de l'invention comprend, la préparation d'une solution sol-gel stable. Cette préparation comprend, dans un premier temps, la mise en contact d'un ou plusieurs précurseurs moléculaires de métaux et/ou métalloïdes destinés à entrer dans la constitution de la céramique avec un milieu comprenant un solvant comprenant au moins deux fonctions -OH et éventuellement un monoalcool aliphatique.

Le métal peut être choisi dans un groupe constitué par les métaux alcalins, tels que K, les métaux alcalino-terreux, tels que Mg, les métaux de transition, les métaux lanthanides et les métaux dits post-transitionnels des colonnes IIIA et IVA de la classification périodique des éléments. Les métaux de transition peuvent être choisis parmi Ti, V, Cr, Mn, Fe, Co, Ni, Cu, Zn, Y, Zr, Nb, Mo, Ru, Rh, Pd, Ag, Cd, Hf, Ta, W, Re, Os, Ir, Pt. Les métaux lanthanides peuvent être choisis parmi La, Ce, Pr, Nd, Sm, Eu, Gd, Tb, Dy, Er, Yb. Les métaux post-transitionnels peuvent être choisis parmi les éléments du groupe IIIA A1, Ga, In et Tl et les éléments du groupe IVA Ge, Sn et Pb.

Les métalloïdes peuvent être choisis parmi Si, Se, Te.

Les précurseurs moléculaires de métal et/ou de métalloïde peuvent se présenter sous forme de sels inorganiques de métal ou métalloïde tels que des halogénures (fluorures, chlorures, bromures, iodures), des nitrates ou des oxalates.

Les précurseurs moléculaires de métal et/ou de métalloïde peuvent se présenter également sous forme de composés organométalliques de métal ou métalloïde, tels que des alcoxydes répondant à la formule (RO)ₙM, dans laquelle M désigne le métal ou le métalloïde, n représente le nombre de ligands liés à M, ce nombre correspondant également à la valence de M et R représente un groupe alkyle, linéaire ou ramifié, pouvant comporter de 1 à 10 atomes de carbone ou un groupe aromatique comprenant de 4 à 14 atomes de carbone, tel qu'un groupe phényle.

Les précurseurs moléculaires de métal ou de métalloïde peuvent se présenter également sous forme de composés organométalliques de formule :

X_{y}R¹_{z}M

dans laquelle :
- M représente un métal ou un métalloïde ;
- X représente un groupe hydrolysable choisi parmi les groupes halogène, acrylate, acétoxy, acyle, OR' avec R' représentant un groupe alkyle, linéaire ou ramifié, pouvant comporter de 1 à 10 atomes de carbone ou un groupe aromatique comprenant de 4 à 14 atomes de carbone, tel qu'un groupe phényle ;
- R¹ représente un groupe non hydrolysable choisi parmi les groupes alkyles, linéaires ou ramifiés, pouvant comprendre de 1 à 10 atomes de carbone, éventuellement perfluorés, les groupes aromatiques pouvant comprendre de 4 à 14 atomes de carbone ;
- y et z sont des entiers choisis de manière à ce que (y+z) soit égale à la valence M.

En plus des précurseurs moléculaires susmentionnés, la première solution de l'étape a) peut contenir, en outre, un ou plusieurs composés polymérisables, tels que des monomères éthyléniques, comme le styrène.

Ainsi, lorsque le revêtement que l'on veut réaliser est un revêtement en PZT, les précurseurs moléculaires à utiliser pour la préparation des solutions sol-gel sont respectivement des précurseurs moléculaires de plomb, des précurseurs moléculaires de zirconium et des précurseurs moléculaires de titane.

A titre d'exemple, on peut utiliser comme précurseur de plomb des sels organiques de plomb tels que des acétates, des sels minéraux de plomb tels que des chlorures ou encore des composés organométalliques du plomb comme des alcoolates comportant un nombre d'atomes de carbone allant de 1 à 4. De préférence, le précurseur de plomb utilisé est un sel organique hydraté tel que l'acétate de plomb trihydraté. Ce précurseur présente l'avantage d'être stable, très courant et bon marché. Toutefois, lors de l'utilisation d'un tel précurseur hydraté, il est préférable de procéder à une déshydratation de ce dernier. En effet, la présence d'eau lors du mélange des solutions sol-gel entre eux peut entraîner une hydrolyse prématurée des précurseurs métalliques suivie d'une polymérisation et donc une solution sol-gel instable dans le temps.

Par exemple, la déshydratation de l'acétate de plomb trihydraté peut s'effectuer par distillation de ce dernier dans le solvant comprenant au moins deux fonctions -OH utilisé pour effectuer le mélange des solutions sol-gel.

De préférence, les précurseurs de titane sont des alcoxydes, tels que l'isopropoxyde de titane. De même, les précurseurs de zirconium sont préférablement des alcoxydes, tels que le n-propoxyde de zirconium.

Lorsque que le revêtement que l'on veut obtenir est un revêtement en BST, les précurseurs moléculaires à utiliser pour la préparation de la solution sol-gel sont respectivement des précurseurs moléculaires de baryum, des précurseurs moléculaires de strontium et des précurseurs moléculaires de titane.

Lorsque que le revêtement que l'on veut obtenir est un revêtement en PZNT, les précurseurs moléculaires à utiliser pour la préparation de la solution sol-gel sont respectivement des précurseurs moléculaires de plomb, des précurseurs moléculaires de zirconium, des précurseurs moléculaires de niobium et des précurseurs moléculaires de titane.

Lorsque que le revêtement que l'on veut obtenir est un revêtement en PMN, les précurseurs moléculaires à utiliser pour la préparation de la solution sol-gel sont respectivement des précurseurs moléculaires de plomb, des précurseurs moléculaires de magnésium, des précurseurs moléculaires de niobium.

Lorsque que le revêtement que l'on veut obtenir est un revêtement en PT, les précurseurs moléculaires à utiliser pour la préparation de la solution sol-gel sont respectivement des précurseurs moléculaires de plomb, des précurseurs moléculaires de titane.

Lorsque que le revêtement que l'on veut obtenir est un revêtement en BKT, les précurseurs moléculaires à utiliser pour la préparation de la solution sol-gel sont respectivement des précurseurs moléculaires de bismuth, des précurseurs moléculaires de potassium, des précurseurs moléculaires de titane.

Lorsque que le revêtement que l'on veut obtenir est un revêtement en SBT, les précurseurs moléculaires à utiliser pour la préparation de la solution sol-gel sont respectivement des précurseurs moléculaires de strontium, des précurseurs moléculaires de bismuth, des précurseurs moléculaires de titane.

Lorsque le revêtement que l'on veut obtenir est un revêtement en SiO₂, HfO₂, Ta₂O₅, ZrO₂ ou Al₂O₃, les précurseurs moléculaires à utiliser pour la préparation de la solution sol-gel sont respectivement des précurseurs moléculaires de silicium, de hafnium, de tantale, de zirconium ou d'aluminium.

Les précurseurs tels que mentionnés ci-dessus sont mis en contact avec un milieu comprenant un solvant comprenant au moins deux fonctions -OH et éventuellement un monoalcool aliphatique.

Le solvant comprenant au moins deux fonctions -OH utilisé dans l'étape a) et éventuellement c) peut être un alkylène glycol, ayant un nombre d'atomes de carbone allant de 2 à 5. Ce type de solvant contribue à faciliter la solubilisation des précurseurs et, de plus, joue un rôle d'agent stabilisant de la solution sol-gel. Un solvant comprenant au moins deux fonctions -OH pouvant être utilisé est l'éthylène glycol ou encore la diéthanolamine.

En complément du solvant comprenant au moins deux fonctions -OH, le milieu de l'étape a) peut comprendre également un monoalcool aliphatique, pouvant, par exemple, comprendre de 1 à 6 atomes de carbone. Un monoalcool aliphatique comprenant de 1 à 6 atomes de carbone peut être également utilisé comme solvant de dilution dans l'étape c). A titre d'exemple de monoalcool aliphatique, on peut citer le n-propanol.

La mise en contact des précurseurs moléculaires avec le milieu comprenant un solvant comprenant au moins deux fonctions -OH peut se faire de différentes façons et dépendra de la nature des précurseurs, l'essentiel étant d'obtenir une solution sol-gel d'aspect homogène.

Par exemple, lorsque la solution sol-gel est précurseur d'une céramique PZT, la mise en contact peut consister à préparer une première solution sol-gel à base de plomb dans un solvant diol, par dissolution d'un précurseur moléculaire à base de plomb dans ce solvant diol, auquel on ajoute une deuxième solution sol-gel mixte à base de titane et de zirconium, ladite solution sol-gel mixte pouvant être préparée par dissolution d'un précurseur moléculaire à base de zirconium et d'un précurseur moléculaire à base de titane dans le même diol ou dans un solvant compatible avec ledit diol, à savoir un solvant miscible avec ledit diol, comme c'est le cas des monoalcools aliphatiques tels que le propanol. On précise, que la solution sol-gel à base de plomb est, de préférence, initialement en excès de 10 % par rapport à la stoechiométrie. Le mélange desdites solutions sol-gel peut être ensuite porté à reflux, sous agitation, à une température avoisinant la température d'ébullition du mélange réactionnel. Le reflux permet d'assurer, avantageusement, une homogénéisation des solutions sol-gel mélangés entre elles.

Une fois la solution sol-gel obtenue à l'issue de l'étape a), la solution sol-gel est mise au repos, conformément à l'invention, pendant un temps adéquat jusqu'à obtention d'une solution présentant une viscosité sensiblement constante. Généralement, l'étape b) est réalisée, de préférence, à température ambiante, par exemple, pendant une durée pouvant s'échelonner d'une semaine à 4 mois. Pendant cette phase dite de mûrissement, les précurseurs de métaux et/ou de métalloïdes solubilisés condensent jusqu'à un état d'équilibre. Cette condensation se traduit par une augmentation de la viscosité de la solution sol-gel, jusqu'à atteindre une valeur sensiblement constante en fonction du temps, lorsque l'état d'équilibre est atteint. En pratique, la solution préparée en a) est placée au repos, généralement, à température ambiante et en l'absence de tout chauffage. Parallèlement, la viscosité de la solution est mesurée à intervalles réguliers. Une fois que celle-ci présente une viscosité sensiblement constante, atteinte généralement au bout d'une période allant de 1 semaine à 4 mois, la solution est diluée selon un taux prédéterminé de dilution (étape c). Ce taux de dilution sera choisi par l'homme du métier selon l'utilisation envisagée de la solution sol-gel, et notamment selon l'épaisseur de revêtement souhaité après dépôt et traitement d'une telle solution sur un substrat et également selon la technique de dépôt.

Cette dilution peut consister à diluer la solution sol-gel obtenue à l'issue de l'étape b) par un facteur de dilution s'échelonnant de 1 à 20.

Selon l'invention, le solvant de dilution doit être miscible avec le solvant de préparation de la solution de l'étape a). Des exemples de solvants comprenant au moins deux fonctions -OH envisageables sont l'éthylène glycol, le propylène glycol.

Le solvant est choisi parmi les solvants présentant une viscosité plus faible que celle du solvant utilisée dans l'étape a). Des solvants répondant à cette spécification sont, par exemple, des monoalcools aliphatiques comprenant de 1 à 6 atomes de carbone tels que définis ci-dessus.

Une fois préparée, la solution sol-gel est déposée sur un substrat sous forme d'une couche.

. Les épaisseurs de couches minces

En ce qui concerne la technique de trempage-retrait, le substrat est plongé dans la solution sol-gel préparée préalablement puis retiré à une vitesse appropriée pour obtenir un dépôt conforme, tel que défini ci-dessus. L'avantage de cette technique est que plusieurs substrats peuvent être traités en même temps, ce qui permet un gain de productivité.

Selon l'invention, le substrat destiné au dépôt est un substrat comportant des motifs en relief, par exemple de taille micrométrique. On précise que, par motifs de taille micrométrique, on entend, généralement, des motifs en relief présentant des dimensions (telles que la hauteur, la largeur) allant de 1 à 100 µm, ces motifs étant espacées également d'une distance allant de 1 à 100 µm.

Ces motifs en relief peuvent se présenter notamment sous forme de tranchées, par exemple de forme parallélépipédique, présentant, par exemple, une profondeur, une hauteur et un espacement de taille micrométriques. Ce substrat peut se présenter sous forme d'une tranche (ou wafer) de silicium, recouverte éventuellement d'une couche de métallisation, lorsque le domaine d'application est la microélectronique.

Une fois que le dépôt de la solution sol-gel est effectué sur une face du substrat, le procédé de l'invention comprend un traitement thermique de la ou les couches déposées, de manière à les transformer en la céramique souhaitée. Ce traitement thermique peut se dérouler de différentes manières, selon que le procédé de l'invention comprend le dépôt d'une ou plusieurs couches.

De manière générale, ce traitement thermique comprend :
- une étape de séchage de chaque couche déposée, de façon à gélifier la couche et éventuellement à éliminer une partie du solvant ;
- éventuellement, une étape de pyrolyse de chaque couche déposée, de façon à éliminer les composés organiques de la couche ;
- éventuellement, une étape de relaxation de chaque couche déposée, de façon à éliminer les contraintes générées lors du rétreint de la couche ;
- éventuellement une étape de densification de la couche ou de l'ensemble des couches déposées.

Le traitement thermique peut se limiter à une simple étape de séchage, si celle-ci suffit pour obtenir une céramisation de la couche. C'est notamment le cas des couches en oxyde simple, tel que SiO₂, HfO₂, Ta₂O₅, ZrO₂ ou Al₂O₃.

Pour les couches à base d'oxydes de structure pérovskite, le traitement thermique nécessite généralement une étape de séchage, une étape de pyrolyse, une étape de relaxation et une étape de densification.

Ainsi, chaque couche de solution déposée subit, selon l'invention, une étape consistant en une étape de séchage de la couche déposée de manière à assurer une gélification de la couche. Cette étape est destinée à assurer l'évaporation d'une partie du solvant de l'étape a) et d'une partie du solvant de dilution et éventuellement des produits secondaires, tels que des esters, issus des réactions entre les précurseurs métalliques. A l'issue de cette étape, la solution sol-gel déposée est transformée en une couche de gel d'épaisseur constante adhérant à la surface du substrat. La température et la durée efficaces pour assurer la gélification peuvent être déterminées aisément, par l'homme du métier, à l'aide, par exemple, de techniques de spectrométrie UV-visible.

Par exemple, l'étape de séchage, selon l'invention, peut être effectuée à température ambiante pour une durée allant de 1 à 10 minutes. En d'autres termes, cette étape de dépôt consistera à mettre au repos pendant une durée appropriée la couche, juste après le dépôt, pour qu'elle sèche. Cette étape de séchage peut être également effectuée à une température allant de 40 à 80°C, par exemple, en faisant usage d'une plaque chauffante. Dans ce cas, cette étape sera qualifiée, dans la partie expérimentale, d'étape de prépyrolyse.

Après séchage, chaque couche subit généralement une étape de pyrolyse effectuée à une température et une durée efficaces pour éliminer totalement des composés organiques de la couche déposée et en particulier les solvants de préparation et de dilution de la solution sol-gel et les composés générés par la réaction des précurseurs moléculaires entre eux. La température et durée efficaces peuvent être déterminées aisément par l'homme du métier grâce à des techniques telles que la spectroscopie IR (Infrarouge).

La durée de pyrolyse pour une température donnée, correspond à une durée permettant l'obtention d'une épaisseur de couche constante. L'épaisseur de couche est contrôlée, par exemple, par des techniques de profilométrie. L'étape de pyrolyse est arrêtée à l'obtention d'une couche homogène en épaisseur et exempt de composés organiques.

Par exemple, lorsque la couche déposée (ou l'ensemble des couches déposées) est précurseur d'une céramique PZT, cette étape de pyrolyse peut s'effectuer à une température allant d'environ 300 à environ 400°C, de préférence entre 350 et 370°C, et pour une durée allant d'environ 5 minutes à 10 minutes.

Après l'étape de pyrolyse, chaque couche déposée peut être amenée à subir une étape de relaxation, afin de libérer les contraintes générées lors du rétreint de la couche, en particulier celles accumulées au niveau des motifs en relief. On précise que, par rétreint, on entend la diminution des dimensions de la couche déposée, après séchage et éventuellement pyrolyse de celle-ci. Cette étape peut être mise en oeuvre en maintenant la couche déposée à une température légèrement supérieure à la température de pyrolyse, par exemple supérieure de 10 à 30°C, pendant une durée pouvant aller de 10 à 30 minutes.

Par exemple, lorsque la couche est précurseur d'une céramique PZT, la température de relaxation est supérieure de 10 à 30°C à la température de pyrolyse mais ne doit, de préférence, pas dépasser 400°C, de sorte à éviter la formation d'une phase pyrochlore.

Enfin, la couche déposée ou l'ensemble des couches déposées peut être soumis à une étape de densification (ou recuit) à une durée et une température efficaces pour permettre la cristallisation de la couche déposée ou de l'ensemble des couches déposées. La cristallisation de la couche correspond à l'obtention d'une couche d'épaisseur stabilisée et de structure cristallisée, du type pérovskite. La température et la durée de recuit sont choisies de manière à obtenir cette cristallisation, vérifiable aisément par analyse structurale, telle que l'analyse par diffraction des rayons X.

De préférence, la densification est effectuée à une température allant d'environ 500 à environ 800°C pour une durée comprise entre environ 30 secondes et environ 1 heure, en particulier de 1 minute à 10 minutes.

Le recuit peut être effectué par différentes techniques. De préférence, le recuit est réalisé par un mode de chauffage rapide, obtenu, par exemple, avec la technique du « recuit thermique rapide » (communément désigné par l'abréviation RTA pour « Rapid Thermal Annealing » ou RTP pour « Rapid Thermal Process »).

Après ce traitement thermique, les revêtements thermiques sont homogènes, continus, conformes à la géométrie du substrat et adhèrent fortement au substrat.

Le facteur de conformité, défini par le rapport des épaisseurs au fond des motifs et au sommet ou sur les flancs des motifs est proche de 1. Ce résultat, ajouté à la simplicité de mise en oeuvre de la technique sol-gel, son coût et son gain de productivité augure favorablement de l'utilisation d'un tel procédé dans le milieu industriel.

Les étapes de dépôt de la solution sol-gel et de traitement thermique peuvent être réitérées une ou plusieurs fois, jusqu'à l'obtention d'un revêtement présentant l'épaisseur désirée, par exemple, une épaisseur allant de 30 à 200 nm.

Ce procédé de revêtement trouve son application en particulier pour la réalisation de composants électroniques, tels que des capacités pouvant aller de 100 nF/mm² à 1 µF/mm².

L'invention va maintenant être décrite par rapport aux exemples suivants donnés à titre illustratif et non limitatif.

### BRÈVE DESCRIPTION DES DESSINS

La figure unique illustre une coupe transversale d'une partie d'un substrat présentant des motifs sous forme de tranchées muni d'un revêtement et illustrant les grandeurs nécessaires à la détermination des facteurs de conformité.

### EXPOSÉ DÉTAILLÉ DE MODES DE RÉALISATION PARTICULIERS

Les exemples qui suivent illustrent, dans un premier temps, la préparation de solutions sol-gel utilisées pour la réalisation de revêtements conformes, puis dans un deuxième temps, la réalisation de revêtements conformes sur des substrats présentant des motifs en relief sous forme de tranchées.

La conformité du revêtement par rapport à la géométrie du substrat est déterminée par les facteurs de conformité (b/a) et (b/c), pour lesquels :
- a correspond à l'épaisseur du revêtement au sommet de la tranchée ;
- b correspond à l'épaisseur du revêtement au fond de la tranchée ;
- c correspond à l'épaisseur du revêtement à mi-hauteur sur le flanc de la tranchée.

Ces grandeurs a, b et c sont représentées sur la figure 1. Plus les facteurs de conformité (b/a) et (b/c) s'approchent de 1, plus la conformité du revêtement est considérée comme idéale.

De manière pratique, pour déterminer ces facteurs de conformité, le substrat est, dans un premier temps, clivé après traitement thermique selon la ligne d'observation voulue puis l'interface revêtement/substrat est observée par microscopie électronique à balayage.

### EXEMPLE 1

Dans cet exemple est décrit le protocole expérimental de préparation d'une solution sol-gel précurseur d'une céramique zircono-titanate de plomb (PZT) ainsi que le procédé de dépôt par trempage-retrait de cette solution sur des wafers de silicium métallisés dont la surface présente des motifs micrométriques en relief dans le but d'obtenir des revêtements parfaitement conformes à la géométrie du substrat. Les motifs utilisés dans cet exemple sont des tranchées de 1 µm de profondeur, 2 µm de large et espacées de 2 µm.

### a) Préparation de la solution sol-gel à composition nominale PbZr_{0,52}Ti_{0,48}O₃

Dans un premier temps, il est procédé à la préparation d'une solution comprenant un précurseur de plomb. Pour ce faire, dans un ballon surmonté d'un montage de distillation, on pèse 751 g (1,98 mol) d'acétate de plomb trihydraté et 330,2 g d'éthylène glycol. Le mélange est homogénéisé pendant 30 minutes à 70°C de manière à permettre une dissolution complète de l'acétate de plomb. Puis la température de la solution homogène est augmentée pour déshydrater le précurseur de plomb par distillation. Au cours de la distillation, la solution jaunit. Le distillat récupéré a une concentration en plomb de l'ordre de 2,05 mol/kg.

Sous balayage d'argon et sous agitation, 225,1 g (0,792 mol) d'isopropoxyde de titane sont agités à 264 g de 1-propanol. Toujours dans les mêmes conditions, sont ensuite ajoutés 401,5 g (0,858 mol) de propoxyde de zirconium à 70% dans du 1-propanol puis 458,7 g d'éthylène glycol. Le mélange est laissé sous agitation pendant 20 minutes à température ambiante. Dans un tricol, on verse 883 g (1,815 mol) de la solution d'alcoxyde de plomb préalablement préparée, soit un excès de 10 % pour pallier la perte en oxyde de plomb lors du traitement thermique. Sous courant d'argon, la solution Ti/Zr est rapidement ajoutée dans le tricol sous forte agitation (600 tours/min). A la fin d'addition, un réfrigérant surmonté d'une garde dessicante est installé sur le montage. Le mélange est mis à reflux pendant 2 heures (101°C). Après reflux, la solution obtenue présente une concentration en équivalent massique PZT de l'ordre de 26%.

La solution est ensuite conservée à température ambiante pendant sa phase de mûrissement. Elle est diluée au bout d'une semaine de mûrissement par ajout de méthanol, de manière à obtenir une solution présentant une concentration de 15% en équivalent massique PZT. La viscosité alors obtenue est de l'ordre de 3 mPa.s. La dilution permet de stabiliser la viscosité de la solution pendant plusieurs mois.

### b) Dépôt d'un revêtement conforme sur le substrat.

Le substrat est un wafer de silicium de 6 pouces de diamètre, recouvert d'une couche de silice obtenue par oxydation thermique. Il est métallisé par pulvérisation avec une couche de platine d'une épaisseur de l'ordre de 100 nm. La surface du wafer présente des motifs en relief du type tranchées, dont la profondeur est de 1 µm et la largeur est de l'ordre du micromètre.

La solution diluée préparée préalablement est déposée par trempage-retrait sur le wafer.
Plus précisément, le wafer, dont la face arrière a été protégée par un film adhésif, est placé une minute dans la solution sol-gel puis retiré à une vitesse de retrait ajustée entre 2 et 10 cm.min⁻¹. Une fois que le wafer est retiré du bain de traitement, il est soumis à un traitement thermique. Ce traitement thermique comprend les étapes suivantes :
- une première étape dite de « prépyrolyse », consistant à chauffer le wafer sur plaque chauffante pendant une durée allant de 2 à 10 min à une température de 50°C, cette étape étant destinée à réduire le temps de séchage par rapport à un séchage classique à température ambiante ;
- une étape de pyrolyse à une température de 360°C pendant 5 à 10 minutes, cette étape étant destinée à éliminer les résidus de composés organiques et à amorcer la phase de cristallisation sans piéger de résidus ;
- une étape de relaxation à une température de 390°C pendant une durée allant de 10 à 20 minutes destinée à permettre un relâchement des contraintes générées lors du retrait du film PZT ;
- une étape de densification à une température de 600°C pendant une durée allant de 5 à 10 minutes destinée à cristalliser le film dans une phase pérovskite.

Pour caractériser la conformité du dépôt à la surface du wafer, l'interface dépôt/substrat est observée par microscopie électronique à balayage. Pour cela, l'échantillon est clivé après traitement thermique selon la ligne d'observation voulue.

L'épaisseur du revêtement a été évaluée à 90 nm avec des facteurs de conformité (b/a) égal à 1,4 et (b/c) égal à 1,3.

### EXEMPLE 2

Dans cet exemple est décrit le protocole expérimental de préparation d'une solution sol-gel précurseur d'une céramique zircono-titanate de plomb (PZT) ainsi que le procédé (non-conforme à l'invention) de dépôt par enduction centrifuge de cette solution sur des wafers de silicium métallisés dont la surface présente des motifs micrométriques en 3 dimensions dans le but d'obtenir des revêtements parfaitement conformes à la géométrie du substrat. Les motifs utilisés dans cet exemple sont des tranchées de 1 µm de profondeur, 2 µm de large et espacées de 2 µm.

### a) Préparation de la solution sol-gel à composition nominale PbZr_{0,52}Ti_{0,48}O₃

Dans un premier temps, il est procédé à la préparation d'une solution comprenant un précurseur de plomb. Pour ce faire, dans un ballon surmonté d'un montage de distillation, on pèse 751 g (1,98 mol) d'acétate de plomb trihydraté et 330,2 g d'éthylène glycol. Le mélange est homogénéisé pendant 30 minutes à 70°C de manière à permettre une dissolution complète de l'acétate de plomb. Puis la température de la solution homogène est augmentée pour déshydrater le précurseur de plomb par distillation. Au cours de la distillation, la solution jaunit. Le distillat récupéré a une concentration en plomb de l'ordre de 2,05 mol/kg.

Sous balayage d'argon et sous agitation, 225,1 g (0,792 mol) d'isopropoxyde de titane sont ajoutés à 264 g de 1-propanol. Toujours dans les mêmes conditions, sont ensuite ajoutés 401,5 g (0,858 mol) de propoxyde de zirconium à 70% dans du 1-propanol puis 458,7 g d'éthylène glycol. Le mélange est laissé sous agitation pendant 20 minutes à température ambiante. Dans un tricol, on verse 883 g (1,815 mol) de la solution d'alcoxyde de plomb préalablement préparée, soit un excès de 10 % pour pallier la perte en oxyde de plomb lors du traitement thermique. Sous courant d'argon, la solution Ti/Zr est rapidement ajoutée dans le tricol sous forte agitation (600 tours/min). A la fin d'addition, un réfrigérant surmonté d'une garde dessicante est installé sur le montage. Le mélange est mis à reflux pendant 2 heures (101°C). Après reflux, la solution obtenue présente une concentration en équivalent massique PZT de l'ordre de 26%.

La solution est ensuite conservée à température ambiante pendant sa phase de mûrissement. Elle est diluée au bout d'une semaine de mûrissement par ajout d'éthylène glycol, de manière à obtenir une solution présentant une concentration de 10% en équivalent massique PZT. La viscosité alors obtenue est de l'ordre de 25 mPa.s. La dilution permet de stabiliser la viscosité de la solution pendant plusieurs mois.

### b) Dépôt (non-conforme à l'invention) d'un revêtement conforme sur le substrat

Le substrat est un wafer de silicium de 6 pouces de diamètre, recouvert d'une couche de silice obtenue par oxydation thermique. Il est métallisé par pulvérisation avec une couche de platine d'une épaisseur de l'ordre de 100 nm. La surface du wafer présente des motifs en relief du type tranchées, dont la profondeur est de 1 µm et la largeur est de l'ordre du micromètre.

La solution diluée préparée préalablement est filtrée à 0,2 µm et est déposée par enduction centrifuge sur le wafer. La vitesse de rotation est réglée à 4500 tr.min⁻¹. Après dépôt, la couche subit le traitement thermique suivant :
- une première étape dite de « prépyrolyse », consistant à chauffer le wafer sur plaque chauffante pendant une durée allant de 2 à 10 min à une température de 50°C, cette étape étant destinée à réduire le temps de séchage par rapport à un séchage classique à température ambiante ;
- une étape de pyrolyse à une température de 360°C pendant 5 à 10 minutes, cette étape étant destinée à éliminer les résidus de composés organiques et à amorcer la phase de cristallisation sans piéger de résidus.

Le dépôt suivi d'un traitement thermique tel que mentionné ci-dessus est réitéré 6 fois.

Le wafer revêtu de 6 couches subit un traitement thermique final comprenant :
- une étape de relaxation à une température de 390°C pendant une durée allant de 10 à 20 minutes, cette étape étant destinée à permettre un relâchement des contraintes générées lors du rétreint du film PZT ;
- une étape de densification à une température de 600°C pendant 5 à 10 minutes destinée à cristalliser le film dans une phase pérovskite.

Pour caractériser la conformité du dépôt à la surface du wafer, l'interface dépôt/substrat est observée par microscopie électronique à balayage. Pour cela, l'échantillon est clivé après traitement thermique selon la ligne d'observation voulue.

L'épaisseur du revêtement a été évaluée à 90 nm avec des facteurs de conformité (b/a) égal à 1,4 et (b/c) égal à 1, 3.

## Revendications

1. Procédé de réalisation d'un revêtement en céramique oxyde conforme à la géométrie d'un substrat présentant des motifs en relief comprenant :
- une étape de dépôt sur ledit substrat d'une couche de solution sol-gel précurseur de ladite céramique par trempage retrait ;
- une étape de traitement thermique de ladite couche en vue de la transformer en ladite céramique ;
lesdites étapes étant éventuellement répétées une ou plusieurs fois, **caractérisé en ce que** la solution sol-gel précurseur de ladite céramique est préparée par un procédé comprenant successivement les étapes suivants :
a) préparer une première solution par mise en contact du ou des précurseurs moléculaires des métaux et/ou métalloïdes destinés à entrer dans la constitution de la céramique avec un milieu comprenant un solvant comprenant au moins deux fonctions -OH et éventuellement un monoalcool aliphatique ;
b) mettre au repos la solution obtenue en a) pendant un temps suffisant nécessaire à l'obtention d'une solution présentant une viscosité sensiblement constante ;
c) diluer à un taux prédéterminé la solution obtenue en b) avec un solvant présentant une viscosité plus faible que celle du solvant comprenant au moins deux fonctions -OH utilisé dans l'étape a).

2. Procédé selon la revendication 1, dans lequel la céramique oxyde est choisie parmi le zircono-titanate de plomb (connu sous l'abréviation PZT), le titanate de baryum, le titanate de baryum et de strontium (connu sous l'abréviation BST), le titanate de plomb, de niobium et de zinc (connu sous l'abréviation PZNT), le niobate de zinc et de plomb (connu sous l'abréviation PZN), le niobate de magnésium et de plomb (connu sous l'abréviation PMN), le titanate de plomb (connu sous l'abréviation PT), le niobate de potassium et de calcium, le titanate de bismuth et de potassium (connu sous l'abréviation BKT), le titanate de bismuth et de strontium (connu sous l'abréviation SBT), le tantalate de potassium (connu sous l'abréviation KLT), les solutions solides de PMN et PT.

3. Procédé selon la revendication 1, dans lequel la céramique oxyde est choisie parmi SiO₂, HfO₂, ZrO₂, Al₂O₃, Ta₂O₅.

4. Procédé selon l'une quelconque des revendications 1 à 3, dans lequel le précurseur moléculaire de métal ou métalloïde est un sel inorganique de métal ou métalloïde.

5. Procédé selon l'une quelconque des revendications 1 à 3, dans lequel le précurseur moléculaire de métal ou de métalloïde est un composé organométallique de métal ou métalloïde.

6. Procédé selon la revendication 5, dans lequel le composé organométallique de métal ou métalloïde est un alcoxyde répondant à la formule (RO)ₙM, dans laquelle M désigne le métal ou le métalloïde, n représente le nombre de ligands liés à M, ce nombre correspondant également à la valence de M et R représente un groupe alkyle, linéaire ou ramifié, pouvant comporter de 1 à 10 atomes de carbone ou un groupe aromatique comprenant de 4 à 14 atomes de carbone.

7. Procédé selon la revendication 5, dans lequel le composé organométallique de métal ou métalloïde est un composé organométallique de formule :
X_{y}R¹_{z}M
dans laquelle :
- M représente un métal ou un métalloïde ;
- X représente un groupe hydrolysable choisi parmi les groupes halogène, acrylate, acétoxy, acyle, OR' avec R' représentant un groupe alkyle, linéaire ou ramifié, pouvant comporter de 1 à 10 atomes de carbone ou un groupe aromatique comprenant de 4 à 14 atomes de carbone;
- R¹ représente un groupe non hydrolysable choisi parmi les groupes alkyles, linéaires ou ramifiés, pouvant comprendre de 1 à 10 atomes de carbone, éventuellement perfluorés, les groupes aromatiques pouvant comprendre de 4 à 14 atomes de carbone ;
- y et z sont des entiers choisis de manière à ce que (y+z) soit égale à la valence M.

8. Procédé selon l'une quelconque des revendications 1 à 7, dans lequel la première solution de l'étape a) comprend, en outre, un ou plusieurs composés polymérisables, tels que des monomères éthyléniques.

9. Procédé selon l'une quelconque des revendications 1 à 8, dans lequel le solvant comprenant au moins deux fonctions -OH utilisé dans l'étape a) est un alkylène glycol, ayant un nombre d'atomes de carbone allant de 2 à 5.

10. Procédé selon l'une quelconque des revendications 1 à 9, dans lequel l'éventuel monoalcool aliphatique de l'étape a) comprend de 1 à 6 atomes de carbone.

11. Procédé selon l'une quelconque des revendications précédentes, dans lequel la solution sol-gel préparée à l'étape a) est mise au repos, dans le cadre de l'étape b), pendant une durée allant de 1 semaine à 4 mois.

12. Procédé selon l'une quelconque des revendications précédentes, dans lequel le solvant de dilution est un monoalcool aliphatique comprenant de 1 à 6 atomes de carbone.

13. Procédé selon l'une quelconque des revendications précédentes, dans lequel la céramique oxyde est du zircono-titanate de plomb (PZT).

14. Procédé selon l'une quelconque des revendications précédentes, dans lequel le traitement thermique comprend :
- une étape de séchage de la (les) couche(s) déposée(s), de façon à gélifier la (les) couche(s) ;
- éventuellement, une étape de pyrolyse de la (les) couche(s) déposée(s), de façon à éliminer les composés organiques de la (les) couche(s) ;
- éventuellement, une étape de relaxation de la (les) couche(s) déposée(s), de façon à éliminer les contraintes générées lors du rétreint de la(les) couche(s) ;
- éventuellement, une étape de densification de la(les) couche(s) déposées.

15. Procédé selon la revendication 14, dans lequel l'étape de séchage est effectuée à température ambiante pour une durée allant de 1 à 10 minutes.

16. Procédé selon la revendication 14, dans lequel l'étape de pyrolyse est effectuée à une température allant d'environ 300 à environ 400°C et pour une durée allant d'environ 5 minutes à 10 minutes.

17. Procédé selon la revendication 14, dans lequel l'étape de relaxation est réalisée à une température supérieure de 10 à 30°C à la température de pyrolyse pendant une durée pouvant aller de 10 à 30 minutes.

18. Procédé selon la revendication 14, dans lequel l'étape de densification est réalisée à une température allant de 500 à 800°C pendant une durée allant de minute à 10 minutes.

19. Procédé selon l'une quelconque des revendications 1 à 18, dans lequel le revêtement présente une épaisseur allant de 30 à 200 nm.

20. Procédé selon l'une quelconque des revendications 1 à 19, dans lequel le substrat présente des motifs de taille micrométrique.

## Claims

1. Process for producing a coating made of oxide ceramic that conforms to the geometry of a substrate having features in relief comprising:
- a step of depositing by dip-coating on said substrate a layer of a sol-gel solution that is a precursor of said ceramic;
- a heat treatment step of said layer with a view to converting it to said ceramic;
said steps being optionally repeated one or more times, **characterized in that** the sol-gel solution that is a precursor of said ceramic is prepared by a process successively comprising the following steps:
a) preparing a first solution by bringing the molecular precursor or precursors of the metals and/or metalloids intended to be incorporated into the composition of the ceramic into contact with a medium comprising a solvent that comprises at least two -OH functional groups and optionally an aliphatic monoalcohol;
b) leaving the solution obtained in a) to stand for a sufficient time needed to obtain a solution that has a substantially constant viscosity;
c) diluting the solution obtained in b) to a predetermined amount with a solvent having a lower viscosity than that of the solvent comprising at least two -OH functional groups used in step a).

2. Process according to Claim 1, in which the oxide ceramic is chosen from lead zirconium titanate (known by the abbreviation PZT), barium titanate, barium strontium titanate (known by the abbreviation BST), lead zinc niobium titanate (known by the abbreviation PZNT), lead zinc niobate (known by the abbreviation PZN), lead magnesium niobate (known by the abbreviation PMN), lead titanate (known by the abbreviation PT), potassium calcium niobate, bismuth potassium titanate (known by the abbreviation BKT), strontium bismuth titanate (known by the abbreviation SPT), potassium tantalate (known by the abbreviation KLT) and solid solutions of PMN and PT.

3. Process according to Claim 1, in which the oxide ceramic is chosen from SiO₂, HfO₂, ZrO₂, Al₂O₃, Ta₂O₅.

4. Process according to any one of Claims 1 to 3, in which the metal or metalloid molecular precursor is an inorganic metal or metalloid salt.

5. Process according to any one of Claims 1 to 3, in which the metal or metalloid molecular precursor is an organometallic metal or metalloid compound.

6. Process according to Claim 5, in which the organometallic metal or metalloid compound is an alkoxide corresponding to the formula (RO)ₙM, in which M denotes the metal or metalloid, n represents the number of ligands linked to M, this number also corresponding to the valency of M, and R represents a linear or branched alkyl group which may comprise from 1 to 10 carbon atoms or an aromatic group comprising from 4 to 14 carbon atoms.

7. Process according to Claim 5, in which the organometallic metal or metalloid compound is an organometallic compound of formula:
X_{y}R¹_{z}M
in which:
- M represents a metal or a metalloid;
- X represents a hydrolysable group chosen from halogen, acrylate, acetoxy, acyl or OR' groups, with R' representing a linear or branched alkyl group which may comprise from 1 to 10 carbon atoms or an aromatic group comprising from 4 to 14 carbon atoms;
- R¹ represents a non-hydrolysable group chosen from optionally perfluorinated linear or branched alkyl groups which may comprise from 1 to 10 carbon atoms, or aromatic groups which may comprise from 4 to 14 carbon atoms; and
- y and z are integers chosen so that y + z is equal to the valency M.

8. Process according to any one of Claims 1 to 7, in which the first solution from step a) comprises, in addition, one or more polymerizable compounds, such as ethylenic monomers.

9. Process according to any one of Claims 1 to 8, in which the solvent comprising at least two -OH functional groups used in step a) and optionally c) is an alkylene glycol that has a number of carbon atoms ranging from 2 to 5.

10. Process according to any one of Claims 1 to 9, in which the optional aliphatic monoalcohol from step a) comprises from 1 to 6 carbon atoms.

11. Process according to any one of the preceding claims, in which the sol-gel solution prepared in step a) is left to stand, in the context of step b), for a duration ranging from 1 week to 4 months.

12. Process according to any one of the preceding claims, in which the dilution solvent is an aliphatic monoalcohol comprising from 1 to 6 carbon atoms.

13. Process according to any one of the preceding claims, in which the ceramic oxide is lead zirconium titanate (PZT).

14. Process according to any one of the preceding claims, in which the heat treatment comprises:
- a step of drying the deposited layer(s) so as to gel the layer (s) ;
- optionally, a step of pyrolysis of the deposited layer(s) so as to eliminate the organic compounds from the layer(s);
- optionally, a step of relaxing the deposited layer(s) so as to eliminate the stresses generated during the shrinkage of the layer(s); and
- optionally, a step of densifying the deposited layer(s).

15. Process according to Claim 14, in which the drying step is carried out at ambient temperature for a duration ranging from 1 to 10 minutes.

16. Process according to Claim 14, in which the pyrolysis step is carried out at a temperature ranging from around 300 to around 400°C and for a duration ranging from around 5 minutes to 10 minutes.

17. Process according to Claim 14, in which the relaxation step is carried out at a temperature 10 to 30°C above the pyrolysis temperature for a duration which may range from 10 to 30 minutes.

18. Process according to Claim 14, in which the densification step is carried out at a temperature ranging from 500 to 800°C for a duration ranging from 1 minute to 10 minutes.

19. Process according to any one of Claims 1 to 18, in which the coating has a thickness ranging from 30 to 200 nm.

20. Process according to any one of Claims 1 to 19, in which the substrate has features of micron-scale size.

## Patentansprüche

1. Verfahren zur Herstellung einer mit der Geometrie eines Substrats mit Reliefmustern konformen Beschichtung aus Oxidkeramik umfassend:
- einen Schritt des Aufbringens einer Schicht aus einer Sol-Gel-Lösung einer Vorstufe der Keramik auf diesem Substrat durch Tauchbeschichtung;
- einen Schritt der Wärmebehandlung dieser Schicht zu ihrem Überführen in diese Keramik;
wobei diese Schritte gegebenenfalls ein oder mehrere Male wiederholt werden, **dadurch gekennzeichnet, dass** die Sol-Gel-Lösung der Keramikvorstufe der Keramik durch ein Verfahren hergestellt wird, das nacheinander die folgenden Schritte umfasst:
a) Herstellen einer ersten Lösung durch In-Kontakt-Bringen des oder der molekularen Vorstufen der Metalle und/oder Halbmetalle, die dazu bestimmt sind, in die Zusammensetzung der Keramik aufgenommen zu werden, mit einem Medium, das ein wenigstens zwei OH-Funktionen umfassendes Lösungsmittel und gegebenenfalls einen aliphatischen Monoalkohol umfasst;
b) Stehenlassen der in a) erhaltenen Lösung über eine Zeit, die dazu ausreicht, eine Lösung mit einer im Wesentlichen konstanten Viskosität zu erhalten;
c) Verdünnen der in b) erhaltenen Lösung auf eine vorbestimmte Menge mit einem Lösungsmittel, das eine geringere Viskosität als die des in Schritt a) verwendeten, wenigstens zwei OH-Funktionen umfassenden Lösungsmittels aufweist.

2. Verfahren gemäß Anspruch 1, bei dem die Oxidkeramik aus Blei-Zirkonium-Titanat (unter der Abkürzung PZT bekannt), Bariumtitanat, Barium-Strontium-Titanat (unter der Abkürzung BST bekannt), Blei-Niobium-Zink-Titanat (unter der Abkürzung PZNT bekannt), Blei-Zink-Niobat (unter der Abkürzung PZN bekannt), Blei-Magnesium-Niobat (unter der Abkürzung PMN bekannt), Bleititanat (unter der Abkürzung PT bekannt), Kalium-Calcium-Niobat, Bismut-Kalium-Titanat (unter der Abkürzung BKT bekannt), Strontium-Bismut-Titanat (unter der Abkürzung SBT bekannt), Kaliumtantalat (unter der Abkürzung KLT bekannt) und den festen Lösungen von PMN und PT ausgewählt ist.

3. Verfahren gemäß Anspruch 1, bei dem die Oxidkeramik aus SiO₂, HfO₂, ZrO₂, Al₂O₃ und Ta₂O₅ ausgewählt ist.

4. Verfahren gemäß einem der Ansprüche 1 bis 3, bei dem die molekulare Vorstufe des Metalls oder Halbmetalls ein anorganisches Salz des Metalls oder Halbmetalls ist.

5. Verfahren gemäß einem der Ansprüche 1 bis 3, bei dem die molekulare Vorstufe des Metalls oder Halbmetalls eine metallorganische Verbindung des Metalls oder Halbmetalls ist.

6. Verfahren gemäß Anspruch 5, bei dem die metallorganische Verbindung des Metalls oder Halbmetalls ein der Formel (RO)ₙM entsprechendes Alkoxid ist, worin M das Metall oder Halbmetall bezeichnet, n die Anzahl der an M gebundenen Liganden bezeichnet und diese Zahl gleich der Valenz von M ist, und R eine gerade oder verzweigte Alkylgruppe, die 1 bis 10 Kohlenstoffatome aufweisen kann, oder eine aromatische Gruppe darstellt, die 4 bis 14 Kohlenstoffatome umfasst.

7. Verfahren gemäß Anspruch 5, bei dem die metallorganische Verbindung des Metalls oder Halbmetalls eine metallorganische Verbindung der Formel
X_{y}R¹_{z}M
ist, worin:
- M ein Metall oder Halbmetall darstellt;
- X eine hydrolysierbare Gruppe darstellt, die aus Halogen-, Acrylat-, Acetoxy-, Acyl-und OR'-Gruppen ausgewählt ist, wobei R' eine gerade oder verzweigte Alkylgruppe, die 1 bis 10 Kohlenstoffatome aufweisen kann, oder eine aromatische Gruppe darstellt, die 4 bis 14 Kohlenstoffatome umfasst;
- R¹ eine nicht hydrolysierbare Gruppe darstellt, die aus geraden oder verzweigten, Alkylgruppen, die 1 bis 10 gegebenenfalls perfluorierte Kohlenstoffatome aufweisen können, oder aromatischen Gruppen ausgewählt ist, die 4 bis 14 Kohlenstoffatome umfassen können;
- y und z ganze Zahlen sind, die so ausgewählt sind, dass (y+z) gleich der Valenz von M ist.

8. Verfahren gemäß einem der Ansprüche 1 bis 7, bei dem die erste Lösung des Schritts a) außerdem eine oder mehrere polymerisierbare Verbindungen wie etwa ethylenische Monomere umfasst.

9. Verfahren gemäß einem der Ansprüche 1 bis 8, bei dem das in Schritt a) verwendete Lösungsmittel mit wenigstens zwei OH-Funktionen ein Alkylenglykol ist, dessen Anzahl Kohlenstoffatome 2 bis 5 beträgt.

10. Verfahren gemäß einem der Ansprüche 1 bis 9, bei dem der wahlfreie aliphatische Monoalkohol des Schritts a) 1 bis 6 Kohlenstoffatome umfasst.

11. Verfahren gemäß einem der vorangehenden Ansprüche, bei dem man die in Schritt a) hergestellte Sol-Gel-Lösung im Rahmen von Schritt b) über einen von 1 Woche bis 4 Monate reichenden Zeitraum ruhen lässt.

12. Verfahren gemäß einem der vorangehenden Ansprüche, bei dem das Verdünnungslösungsmittel ein aliphatischer Monoalkohol ist, der 1 bis 6 Kohlenstoffatome umfasst.

13. Verfahren gemäß einem der vorangehenden Ansprüche, bei dem die Oxidkeramik Blei-Zirkonium-Titanat (PZT) ist.

14. Verfahren gemäß einem der vorangehenden Ansprüche, bei dem die Wärmebehandlung Folgendes umfasst:
- einen Schritt des Trocknens der aufgebrachten Schicht(en), um die Schicht(en) zu gelieren;
- gegebenenfalls einen Schritt der Pyrolyse der aufgebrachten Schicht(en), um die organischen Verbindungen der Schicht(en) zu entfernen;
- gegebenenfalls einen Schritt der Entspannung der aufgebrachten Schicht(en), um die während des Schrumpfens der Schicht(en) erzeugten Spannungen zu beseitigen;
- gegebenenfalls einen Schritt des Verdichtens der aufgebrachten Schicht(en).

15. Verfahren gemäß Anspruch 14, bei dem der Trockenschritt bei Raumtemperatur über einen von 1 bis 10 Minuten reichenden Zeitraum ausgeführt wird.

16. Verfahren gemäß Anspruch 14, bei dem der Pyrolyseschritt bei einer von etwa 300 bis etwa 400 °C reichenden Temperatur und über einen von etwa 5 Minuten bis 10 Minuten reichenden Zeitraum ausgeführt wird.

17. Verfahren gemäß Anspruch 14, bei dem der Entspannungsschritt bei einer 10 bis 30 °C höheren Temperatur als der Pyrolysetemperatur über einen von 10 bis 30 Minuten reichenden Zeitraum ausgeführt wird.

18. Verfahren gemäß Anspruch 14, bei dem der Verdichtungsschritt bei einer von 500 bis 800 °C reichenden Temperatur über einen von 1 Minute bis 10 Minuten reichenden Zeitraum ausgeführt wird.

19. Verfahren gemäß einem der Ansprüche 1 bis 18, bei dem die Beschichtung eine von 30 bis 200 nm reichende Dicke aufweist.

20. Verfahren gemäß einem der Ansprüche 1 bis 19, bei dem das Substrat Muster in Mikrometergröße aufweist.
